# FASCICULE DE BREVET EUROPEEN

(11) **EP 1 203 121 B1**
(45) Date de publication et mention de la délivrance du brevet: **01.03.2006**
(21) Numéro de dépôt: 00951645.1
(22) Date de dépôt: 10.07.2000
(51) Int. Cl.: D21H 19/58

(54) **AGENT DE RETENTION D'EAU HYDROSOLUBLE**
WASSERLÖSLICHES WASSERRETENTIONSMITTEL
WATER SOLUBLE RETENTION AGENT

(30) Priorité: 16.07.1999 FR 9909416
(43) Date de publication de la demande: 08.05.2002
(73) Titulaire: COATEX S.A.S., 69730 Genay (FR)
(72) Inventeur: DUPONT, François, F-69004 Lyon (FR); GRONDIN, Henri, F-69580 Sathonay Village (FR); RAVET, Georges, 34140 Bouzigues (FR); SUAU, Jean-Marc, F-69480 Lucenay (FR)
(74) Mandataire: Richebourg, Michel François
(86) Numéro de dépôt international: PCT/FR2000/001992
(87) Numéro de publication internationale: WO 2001/006057

(56) Documents cités:
- EP-A- 0 737 728
- US-A- 4 474 919
- US-A- 4 775 420
- US-A- 4 780 500
- DATABASE WPI Section Ch, Week 198139 Derwent Publications Ltd., London, GB; Class A14, AN 1981-70970D XP002133016 & JP 56 101996 A (SOMAR MFG CO LTD), 14 août 1981 (1981-08-14) cité dans la demande

## Description

La présente invention concerne le secteur technique de la fabrication des papiers et cartons, et notamment le secteur des agents de rétention d'eau et des agents modificateurs de rhéologie utilisés pour la fabrication de sauces de couchage.

On sait que, dans les techniques de couchage des feuilles de papier, cartons ou analogues, on dépose sur la ou les surfaces du support une composition de couchage qui peut contenir une ou plusieurs charges minérales, un ou plusieurs liants et divers additifs.

Parmi ces additifs, on peut citer les agents de rétention d'eau, à ne pas confondre avec les agents de rétention de fines ou de charge sur la toile lors de la fabrication du papier.

Une composition pour couchage de papier est généralement constituée d'une charge qui peut être un ou plusieurs pigments, d'un ou plusieurs liants polymère et de divers additifs tels que notamment un lubrifiant comme un stéarate de calcium, une cire, ou un ester d'acide gras, et éventuellement des agents anti-mousse, et analogues, bien connus de l'homme du métier.

Après dépôt sur le support, la sauce de couchage possède une tendance naturelle à transférer dans le support, tout ou partie de l'eau et des parties hydrosolubles qu'elle contient. Il faut contrôler une migration trop rapide qui nuirait aux caractéristiques physiques et optiques de la couche.

On cherche donc, à retenir l'eau dans la composition ou sauce de couchage. Aussi, cette rétention d'eau doit elle être contrôlée, pour éviter une évolution de la rhéologie de la sauce de couchage non utilisée et recyclée dans le procédé de couchage.

On utilise babituellement comme agent rétenteur d'cau des agents naturels ou synthétiques comme la carboxyméthylcellulose (CMC), l'amidon, des alcools polyvinyliques (PVA) ou encore certains latex ou émulsions de polymères hautement carboxylés ou des polycarboxylates, par exemple de type polyacrylate. De tels produits sont décrits par exemple dans le brevet EP 0 509 878.

Une classe particulière d'agents de rétention est dite polymères gonflables aux alcalis, et est décrite dans le brevet précité, et comme art antérieur dans le brevet US 4,780,500 qui décrit des agents de rétention d'eau constitués essentiellement de monomère d'acide acrylique et secondairement de monomère d'acide itaconique, de poids moléculaire de 100 000 à 800 000.

On sait par ailleurs que des produits connus de type PVA ou CMC ont une utilisation limitée à cause des hautes viscosités qu'ils développent dans les sauces de couchage parallèlement à leur efficacité sur la rétention d'eau.

Ainsi, de tels additifs posent les problèmes suivants :
- obligation de compatibilité avec les autres ingrédients de la sauce de couchage, comme les pigments tels que les carbonates, le kaolin et analogues, ou les liants comme les latex de type SBR (latex « styrène-butadiène-rubber »), et autres ingrédients bien connus de l'homme du métier ;
- augmentation de la viscosité jusqu'à des valeurs qui ne sont pas optimales pour la préparation et l'emploi de la sauce de couchage ;
- risque d'affecter la machinabilité ;
- risque d'affecter les propriétés de la sauce de couchage ou des propriétés du papier couché fabriqué, telles que la bonne brillance ;
- les éclaboussures de couche ;
- la formation de baves lors du dépôt pouvant aller jusqu'à la présence de rayures sur le papier couché encore appelé phénomène de « bleading » .

Le problème posé par les insuffisances actuelles de la technologie en la matière est donc de parvenir à concilier des impératifs souvent contradictoires, comme notamment l'obligation d'une excellente rétention d'eau de la sauce de couchage, que l'on ne sait obtenir que par ajout d'additifs augmentant la viscosité de la sauce mais qui peuvent poser des problèmes de machinabilité et également des problèmes du fait que, par hypothèse, la viscosité de la sauce devient trop élevée par rapport à la valeur optimale qui serait souhaitable.

L'invention concerne en particulier l'utilisation d'agents visant à obtenir les propriétés ci-dessus.

On a cherché dans l'art antérieur à résoudre ce problème de diverses manières, notamment dans les documents suivants, que l'on peur classer en plusieurs catégories.

On a notamment cherché dans l'art antérieur à produire des agents consistant en copolymères non hydrosolubles, comme par exemple dans le document de brevet allemand DD 231 819, qui vise des liants adaptés aux sauces de couchages et qui procurent des effets défavorables aux propriétés rhéolqgiques.

Le brevet US 4,474,919 décrit également des agents non hydrosolubles du type latex contenant du styrène et par exemple de l'acide acrylique.

De même, le brevet FR 2 675 165 concerne une composition pour le couchage du papier à pH alcalin comportant un mélange de deux latex insolubles de granulométries spéciales, ces granulométries formant l'enseignement essentiel de ce brevet, et un pigment minéral lui aussi bien spécifié, visant à améliorer la rétention d'eau et la machinabilité, avec une viscosité « convenable ». A noter que la granulométrie est également l'enscignement principal du brevet FR 2 740 456.

De même, on connaît le document JP 58-054096 qui décrit des agents qui, en fonction des proportions de leurs composants, sont des latex.

On citera encore le brevet JP-56101996 qui concernant un mélange d'un copolymère de styrène et hémiester de l'acide maléique et d'un terpolymère de styrène, acide acrylique et ester acrylique, ne dit rien sur la maîtrise simultanée de la viscosité et de la rétention d'eau de la sauce de couchage.

La même analyse s'applique au brevet JP-56101995.

De même, le brevet DD 151 463 décrit un latex régulateur de viscosité qui est du type liant classique et ne concerne que l'amélioration de la viscosité et pas de la rétention d'eau.

Le brevet US 5,650,458 décrit également des compositions à base de mélanges de polymères du styrène et éventuellement d'acide acrylique, de phtalate de butyl- benzyle, de latex butadiène-styrène, et d'un copolymère de styrène et d'acide acrylique. Ce document ne concerne que la rétention d'eau et la qualité du papier final.

Egalement, le brevet JP-55018423 décrit un copolymère d'acide acrylique et d'autres monomères comme le styrène afin de produire un simple dispersant qui n'améliore que les caractéristiques d'écoulement de la sauce.

Ainsi, le styrène et les monomères (méth)acryliques sont naturellement des monomères connus de manière générale dans le domaine des sauces de couchage pour papier, et également dans bien d'autres domaines comme les dispersants, les agents pour peinture, etc.....

Comme on le voit à la lecture de l'analyse ci-dessus, l'art antérieur ne dirige pas particulièrement l'homme du métier vers un choix de comonomères pour résoudre les problèmes dont l'invention vise la solution.

Au contraire, l'art antérieur montre que de nombreux comonomères sont utilisés dans des buts différents ou très spécifiques, comme les propriétés de viscosité, ou la rétention d'eau, ou comme dispersants, etc.... ou comme liants classiques, ou co-liants, etc..... et pour préparer aussi bien des copolymères hydrosolubles qu'insolubles.

Le mérite de l'invention est d'avoir abordé le problème sous un angle différent en recherchant un agent unique qui permette de résoudre l'ensemble du problème ci-dessus et de ses composantes techniques également décrites ci-dessus.

Il a été maintenant découvert que l'utilisation de certains copolymères permet de régler simultanément d'une part la rétention d'eau de sauces de couchage papetières pour la fabrication de papier et carton, et d'autre part la viscosité desdites sauces.

Ainsi un des buts de l'invention consiste en l'utilisation, pour la fabrication des sauces de couchage papetières, d'un copolymère comme agent permettant de régler simultanément la rétention d'eau de la sauce de couchage et sa viscosité Brookfield c'est-à-dire permettant d'obtenir simultanément une rétention d'eau élevée de la sauce de couchage et une viscosité Brookfield faible de ladite sauce de couchage ou encore une rétention d'eau élevée de la sauce de couchage et une viscosité Brookfield élevée de ladite sauce de couchage lorsque cette dernière est souhaitée par l'utilisateur final.

Cette utilisation est caractérisée en ce que ledit copolymère est hydrosoluble en milieu neutre ou alcalin et en ce qu'il consiste en copolymères composés de :
A) 25 % à 45 % en poids de motifs monomères dont l'homopolymère a une Tg > 90°C,
B) 30 % à 65 % en poids de motifs monomères anioniques,
C) 0 % à 30 % en poids de motifs monomères non ioniques autres que les monomères A),
D) 0 % à 5 % en poids de motifs monomères réticulants.

Par copolymère hydrosoluble en milieu neutre ou alcalin, la Demanderesse entend des copolymères qui donnent une solution homogène, limpide à trouble en milieu neutre ou alcalin.

Selon un mode de réalisation préféré, l'invention propose l'utilisation d'un agent d'une part réglant la rétention d'eau de sauces de couchage pour la fabrication du papier et carton, et d'autre part permettant de régler sans additifs complémentaires la viscosité de ladite sauce de couchage, utilisation caractérisée en ce ledit agent est hydrosoluble en milieu neutre ou alcalin et en ce qu'il consiste en copolymères composés de :
A) 25 % à 45 % en poids de motifs monomères choisis parmi le styrène, l'α-méthylstyrène et leurs dérivés ou encore parmi le méthacrylate de méthyle,
B) 30 % à 65 % en poids de motifs monomères anioniques choisis parmi l'acide acrylique ou l'acide méthacrylique ou leurs mélanges et éventuellement choisi parmi :
   - l'acide acrylamido méthyl propane sulfonique ou AMPS,
   - les phosphates ou sulfates ou phosphonates ou sulfonates de (méth)acrylate d'éthylène glycol ou de propylène glycol,
   - le méthallylsulfonate (MTAS) ou l'allylsulfonate de sodium,
   - l'acide itaconique,
   - le styrène sulfonate de sodium,
   - l'anhydride tétrahydrophtalique.
C) 0 % à 30 % en poids de motifs monomères non ioniques autres que les monomères A) choisis d'une manière non limitative parmi les esters ou éthers d'acide acrylique ou méthacrylique, les monomères oxyalkylés à insaturation éthylénique terminés par une chaîne, linéaire ou ramifiée telle que les groupes linéaires ou ramifiés alkyle, aryle, alkylaryle, arylalkyle ayant 1 à 50 atomes de carbone et notamment les groupes di-, tri- et tétrastyrylphénol, les nonylsphénols et autres ou encore choisis parmi les esters vinyliques, les éthers allyliques ou encore le diisobutylène, la vinylpyrrolidone, la vinylcaprolactame, l'acrylonitrile, les insaturés uréthannes, les acrylamides et méthacrylamides substitués ou non,
D) 0 % à 5 % en poids de motifs monomères réticulants choisis parmi les monomères possédant au moins deux insaturations éthyléniques.

Selon un mode particulier de réalisation, l'invention propose l'utilisation d'un agent d'une part réglant la rétention d'eau de sauces de couchage pour la fabrication du papier et carton, et d'autre part permettant de régler sans additifs complémentaires la viscosité de ladite sauce de couchage, utilisation caractérisée en ce ledit agent est hydrosoluble en milieu neutre ou alcalin et en ce qu'il consiste en copolymères composés de :
A) 25 % à 45 % en poids de motifs monomères choisis parmi le styrène, l'α-méthylstyrène et leurs dérivés ou encore parmi le méthacrylate de méthyle,
B) 30 % à 65 % en poids de motifs monomères anioniques choisis parmi l'acide acrylique ou l'acide méthacrylique ou leurs mélanges et éventuellement choisi parmi :
   - l'acide acrylamido méthyl propane sulfonique ou AMPS,
   - les phosphates ou sulfates ou phosphonates ou sulfonates de (méth)acrylate d'éthylène glycol ou de propylène glycol,
   - le méthallylsulfonate (MTAS) ou l'allylsulfonate de sodium,
   - l'acide itaconique,
   - le styrène sulfonate de sodium,
   - l'anhydride tétrahydrophtalique.
C) 0 % à 30 % en poids de motifs monomères non ioniques autres que les monomères A) choisis d'une manière plus particulière parmi les acrylates ou méthacrylates de méthyle, éthyle, butyle, 2-éthyl-hexyle, d'éthylène ou propylène glycol, les acrylates ou méthacrylates oxyéthylés terminés par une chaîne, linéaire ou ramifiée telle que les groupes linéaires ou ramifiés alkyle, aryle, alkylaryle, arylalkyle ayant 1 à 50 atomes de carbone et notamment les groupes di-, tri- et tétrastyrylphénol, les nonylsphénols, l'acétate de vinyle, les éthers allyliques ou encore le diisobutylène, la vinylpyrrolidone, la vinylcaprolactame, l'acrylonitrile, les acryluréthannes, les méthacryluréthannes, l'α-α' diméthyl-m-isopropénylbenzyl uréthanne, l'allyluréthanne, les acrylamides et méthacrylamides substitués ou non.
D) 0 % à 5 % en poids de motifs monomères possédant au moins deux insaturations éthyléniques choisis d'une manière non limitative dans le groupe constitué par le diméthacrylate d'éthylène glycol, le triméthylolpropanetriacrylate, l'acrylate d'allyle, les maléates d'allyle, le méthylène-bis-acrylamide, le méthylène-bis-méthacrylamide, le tétrallyloxyéanane, les triallylcyanurates, le trivinylcyclohoxanc, les éthers allyliques obtenus à partir de polyols tels que le pentaérythritol, le sorbitol, le sucrose ou autres.

L'invention propose donc l'utilisation d'un nouvel agent, d'une part réglant la rétention d'eau de sauces de couchage pour la fabrication du papier et carton, et d'autre part permettant do régler sans additifs complémentaires la viscosité de ladite sauce de couchage. Ce nouvel agent est caractérisé en ce qu'il est le copolymère ci-dessus défini.

Une rétention d'eau élevée des sauces de couchage signifie, dans le cadre do l'invention, une rétention d'eau supérieure à celle de l'art antérieur, à viscosité Brookfield égale.

Une viscosité Brookfield faible signific, dans le cadre de l'invention, une viscosité inférieure à celle de l'art antérieur, à rétention d'eau égale.

L'invention concerne également les sauces de couchage contenant ledit agent.

Ces sauces de couchage selon l'invention se caractérisent en ce qu'elles contiennent, outre les additifs usuels, 0,1 % à 2,0 % en poids sec et préférentiellement 0,5 % à 1,0 % en poids sec, par rapport au poids sec des charges, du nouvel agent selon l'invention.

Ces sauces de couchage selon l'invention, sont préparées de manière classique par l'homme du métier par mélange dans l'eau, de suspensions aqueuses de charges minérales telles que par exemple les carbonates de calcium naturels notamment la craie, la calcite, le marbre ou encore les carbonates de calcium synthétiques, les dolomics, les kaolins, le talc, le dioxyde de titane, le blanc satin, le mica, l'argile calcinée, l'hydroxyde d'aluminium, le sulfate de calcium ou leurs mélanges, de l'agent rétenteur d'eau, éventuellement d'un ou plusieurs liants d'origine naturelle ou synthétique tels que par exemple la caséine, l'amidon, la carboxyméthylcellulose, d'alcools polyvinyliques ou encore de latex du type styrène-acrylate ou styrène-butadiène ou encore des latex acryliques ou vinyliques ou autres.

Les sauces de couchages selon l'invention peuvent également contenir de manière connue des additifs usuels tels que des modificateurs de rhéologie, des charges organiques, des agents anti-mousse, des azurants optiques, des agents biocides, des lubrifiants, des hydroxydes alcalins, des agents insolubilisants tels que par exemple les urées et/ou mélamine-formol, l'épichlorhydrine, et autres.

Selon l'invention, les sauces de couchage papetières contenant une ou plusieurs charges, le ou les rétenteurs d'eau, éventuellement un ou plusieurs liants polymères, des pigments, des azurants optiques et divers autres additifs papetiers sont caractérisées en ce que la rétention d'eau et les viscosités Brookfield des sauces de couchage papetière sont simultanément réglées par l'utilisation de l'agent rétenteur d'eau selon l'invention.

La rétention d'eau des sauces de couchage est déterminée par la méthode décrite ci-après.

La sauce de couchage papetière à tester est soumise à une pression de 100 psi (7 bars) dans un cylindre standardisé, équipé d'une surface de type papier filtre capable de laisser passer l'eau.

Après 20 minutes, le volume d'eau collecté est mesuré en ml.

Plus le volume d'eau collecté au bout de 20 minutes est faible, meilleure est la rétention.

Pour ce faire, on utilise un filtre-presse « API Fluid Loss Measurement » (figure 1/1) de la société Baroïd qui se compose essentiellement d'un étrier (1) muni d'une vis de serrage (2) permettant le blocage des trois parties du corps du filtre (3).

Ce corps (3) se compose :
- d'une embase (4) percée d'un trou et dotée d'un ajutage par lequel s'écoule le filtrat. Cette embase (4) supporte un tamis métallique (5) de 60 à 80 mesh sur lequel est placé le papier filtre (6) de 90 mm de diamètre (Whatman™ n° 50) dont l'équivalent est le type DURIEUX BLEU™ n° 3 ;
- d'un cylindre de diamètre intérieur de 76,2 mm et de hauteur de 128 mm ;
- d'un couvercle (7) muni d'une arrivée de gaz comprimé, dont l'étanchéité avec le cylindre est assurée à l'aide d'un joint plat (8), du même type que ceux (9) placés sur l'embase (4).

Pour utiliser le filtre-presse, on pose dans l'ordre :
- le joint (9) sur l'embase (4)
- le tamis (5) sur les joints (9)
- le papier filtre (6) sur le tamis (5)
- le second joint (10) sur le papier filtre (6)
et on emboîte le cylindre sur l'embase (4) avant de verrouiller le système à baillonnette.

Puis on remplit de sauce de couchage à tester (environ 480 g jusqu'à 3 cm du haut du cylindre), avant de poser le couvercle (7) sur le cylindre en intercalant un joint (8).

On place ensuite l'ensemble dans l'étrier (1) et on bloque à l'aide de la vis de serrage (2), puis on dispose d'une éprouvette (12) graduée sous l'ajutage.

On applique une pression de 7 bars en déclenchant simultanément un chronomètre.

On note alors après 20 minutes le volume de fluide recueilli dans l'éprouvette (12). La précision du résultat obtenu est de ± 0,2 ml.

L'invention concerne enfin les papiers et cartons couchés avec les sauces de couchage selon l'invention.

D'autres caractéristiques et avantages de l'invention apparaîtront mieux à la lecture de la description qui va suivre, et en se référant aux exemples ci-dessous qui ne sauraient présenter un quelconque caractère limitatif de l'invention.

### EXEMPLE 1 :

Cet exemple concerne l'évaluation de l'efficacité des agents utilisés selon l'invention par la détermination des différentes valeurs de viscosité Brookfield et de rétention d'eau des différentes sauces de couchage 100 % carbonate de calcium qui sont composées de :
- 100 parties, exprimées en matière sèche, d'une suspension aqueuse de carbonate de calcium commercialisée par la société Omya sous le nom de « HYDROCARB™ 90/78 ME» ;
- 12 parties, exprimées en matière sèche, d'un latex styrène-butudiène commercialisé par la société DOW sous le nom de « DL 950 » ;
- 0.5 partie, exprimée en matière sèche, de l'agent rétenteur d'eau à tester, à l'exception de la sauce de couchage de l'essai n° 2 qui en contient 0,1 partie.

### Essai n° 1 :

Cet essai illustre l'art antérieur et met en oeuvre une carboxyméthylcellulose (CMC) A de viscosité comprise entre 50 et 200 mPa.s mesurée dans une solution aqueuse à 4 % et à 25°C.

La teneur en matière sèche de la sauce de couchage est de l'ordre de 65,8 % et le pH est de l'ordre de 8,6 par ajustement avec une solution aqueuse d'hydroxyde de sodium.

### Essai n° 2 :

Cet essai illustre l'art antérieur et met en oeuvre une carboxyméthylcellulose (CMC) A de viscosité comprise entre 50 et 200 mPa.s mesurée dans une solution aqueuse à 4 % et à 25°C.

La teneur en matière sèche de la sauce de couchage est de l'ordre de 66,2 % et le pH est de l'ordre de 8,6 par ajustement avec une solution aqueuse d'hydroxyde de sodium.

### Essai n°3:

Cet essai illustre l'art antérieur et met on oeuvre une carboxyméthylcellulose (CMC) B de viscosité comprise entre 20 et 50 mPa.s mesurée dans une solution aqueuse à 4 % et à 25°C.

La teneur en matière sèche de la sauce de couchage est de l'ordre de 66,2 % et le pH est de l'ordre de 8,5 par ajustement avec une solution aqueuse d'hydroxyde de sodium.

### Essai n°4 :

Cet essai illustre l'art antérieur et met en oeuvre une carboxyméthylcellulose (CMC) C de viscosité comprise entre 200 et 500 mPa.s mesurée dans une solution aqueuse à 4 % et à 25°C.

La teneur en matière sèche de la sauce de couchage est de l'ordre de 66,2 % et le pH est de l'ordre de 8,6 par ajustement avec une solution aqueuse d'hydroxyde de sodium.

### Essai n° 5 :

Cet essai illustre l'art antérieur et met en oeuvre un agent rétenteur d'eau de l'art antérieur composé, en pourcentage massique en monomère, de 37 % d'acide méthacrylique et 63 % d'acrylate d'éthyle.

La teneur en matière sèche de la sauce de couchage est de l'ordre de 66,1 % et le pH est de l'ordre de 8,6 par ajustement avec une solution aqueuse d'hydroxyde de sodium.

### Essai n° 6 :

Cet essai illustre invention et met en oeuvre un agent utilisé selon l'invention et composé de :
- 40,6 % en poids de styrène.
- 44.1 % en poids d'acide méthacrylique,
- 15,3 % en poids d'acrylate de butyle.

La teneur en matière sèche de la sauce de couchage est de l'ordre de 65.8 % et le pH est de l'ordre de 8,6 par ajustement avec une solution aqueuse d'hydroxyde de sodium.

### Essai n° 7 :

Cet essai illustre l'invention et met en oeuvre un agent utilisé, selon l'invention et composé de :
- 40,6 % en poids do méthacrylate de méthyle,
- 44,1 % en poids d'acide méthacrylique,
- 15,3 % en poids d'acrylate de butyle.

La teneur en matière sèche de la sauce de couchage est de l'ordre de 66,1 % et le pH est de l'ordre de 8,6 par ajustement avec une solution aqueuse d'hydroxyde de sodium.

### Essai n° 8:

Cet essai illustre l'invention et mot on oeuvre un agent utilisé selon l'invention et composé de :
- 30,6 % en poids de styrène,
- 44,1 % en poids d'acide méthacrylique,
- 15,3 % en poids d'acrylate de butyle,
- 10,0 % en poids de méthacrylate de tristyrylphénol oxyéthylé par 2 moles d'oxyde d'ethylène.

La teneur en matière sèche de la sauce de couchage est de l'ordre de 66,0 % et le pH est de l'ordre de 8,6 par ajustement avec une solution aqueuse d'hydroxyde de sodium.

### Essai n° 9 :

Cet essai illustre l'invention et met en oeuvre un agent utilisé selon l'invention et composé de :
- 31,0 % en poids de styrène,
- 53,7 % en poids d'acide méthacrylique,
- 15,3 % en poids d'acrylate de butyle.

La teneur en matière sèche de la sauce de couchage est de l'ordre de 66,2 % et le pH est de l'ordre de 8,6 par ajustement avec une solution aqueuse d'hydroxyde de sodium.

### Essai n° 10 :

Cet essai illustre l'invention et met en oeuvre un agent utilisé selon l'invention et composé de :
- 39,7 % en poids de styrène,
- 43.1 % en poids d'acide méthacrylique,
- 15,0 % en poids d'acrylate de butyle,
- 2,2 % en poids de diméthacrylate d'éthylène glycol.

La teneur en matière sèche de la sauce de couchage est de l'ordre de 66,1 % et le pH est de l'ordre de 8,6 par ajustement avec une solution aqueuse d'hydroxyde de sodium.

### Essai n° 11 :

Cet essai illustre l'invention et met en oeuvre un agent utilisé selon l'invention et composé de :
- 40,6 % en poids de styrène,
- 30,8 % en poids d'acide méthacrylique,
- 13,3 % en poids d'acide acrylique,
- 15,3 % en poids d'acrylate de butyle.

La teneur en matière sèche de la sauce de couchage est de l'ordre de 65,9 % et le pH est de l'ordre de 8,5 par ajustement avec une solution aqueuse d'hydroxyde de sodium.

### Essai n° 12 :

Cet essai illustre l'invention et met en oeuvre un agent utilisé selon l'invention et composé de :
- 40,6 % en poids de styrène,
- 35,2 % en poids d'acide methactylique,
- 15,3 % en poids d'acrylate de butyle,
- 8,9 % en poids de méthacrylate d'éthylène glycol.

La teneur en matière sèche de la sauce de couchage est de l'ordre de 66,1 % et le pH est de l'ordre de 8,6 par ajustement avec une solution aqueuse d'hydroxyde de sodium.

### Essai n° 13 :

Cet essai illustre l'invention et met en oeuvre un agent utilisé selon l'invention et composé de :
- 39,7 % en poids de styrène,
- 43,1 % en poids d acide méthacrylique,
- 15,0 % en poids d'acrylate de butyle,
- 2,2 % en poids de trivinyl cyclohexane.

La teneur en matière sèche de la sauce de couchage est de l'ordre de 66,1 % et le pH est de l'ordre de 8,6 par ajustement avec une solution aqueuse d'hydroxyde de sodium.

### Essai n° 14:

Cet essai illustre l'invention et met en oeuvre un agent utilisé selon l'invention et composé de :
- 40,1 % en poids de styrène,
- 43,5 % en poids d'acide méthacrylique,
- 13,1 % en poids d'acrylate de butyle,
- 1,3 % en poids de diméthacrylate d'éthylène glycol.

La teneur en matière sèche de la sauce de couchage est de l'ordre do 65,8 % et le pH est do l'ordre de 8,5 par ajustement avec une solution aqueuse d'hydroxyde de sodium.

Les résultats de la mesure de rétention d'eau obtenus selon la méthode décrite plus haut dans la description sont rassemblés dans le tableau 1 ci-après.

Figurent également dans le tableau 1, les résultats des mesures de viscosité Brookfield déterminées à 10 et 100 tours par minute à 25°C à l'aide d'un viscosimètre Brookfield de type DV-1 équipé du mobile adéquat.

La lecture du tableau 1 permet de mettre en évidence d'une part que, par rapport à un couple de viscosité et de rétention d'eau, dit ici standard, et représenté par l'essai n° 1, l'art antérieur ne permet de baisser (essais n° 2 et n° 3) ou d'élever (essais n° 4 et n° 5) la viscosité et la rétention d'eau que de façon concomitante.

D'autre part ce tableau 1 permet de mettre en évidence que, par rapport à un couple de viscosité et de rétention d'eau, dit ici standard, et représenté par l'essai n° 1 de l'art antérieur, l'objet de l'invention représenté par les essais n° 6, 7, 8, 10, 11 et 12 permet d'obtenir des rétentions d'eau supérieures ou égales au standard avec des viscosités correspondantes inférieures à celles du standard.

L'essai n° 9 montre qu'une valeur de rétention d'eau trois fois supérieure à celle du standard est obtenue pour une valeur de viscosité légèrement supérieure à celle du standard de l'art antérieur.

### EXEMPLE 2 :

Cet exemple concerne l'évaluation de l'efficacité des agents utilisés selon l'invention par la détermination des différentes valeurs de viscosité Brookfield et de rétention d'eau des différentes sauccside couchage (80 % carbonate de calcium - 20 % kaolin) qui sont composées de :
- 80 parties, exprimées en matière sèche, d'une suspension aqueuse de carbonate de calcium commercialisée par la société Omya sous le nom de « HYDROCARB™ 90/78ME »,
- 20 parties, exprimées en matière sèche, d'un kaolin commercialisé par la société Huber sous le nom de « HYDRAGLOSS™ 90 »,
- 12 parties, exprimées en matière sèche, d'un latex styrène-butadiène commercialisé par la société DOW sous le nom de « DL 950 ».
- 0,5 partie, exprimée en matière sèche, de l'agent rétenteur d'eau à tester à l'exception de la sauce de couchage de l'essai n° 16 qui en contient 0,1 partie.

### Essai n° 15 :

Cet essai illustre l'art antérieur et met en oeuvre une carboxyméthylcellulose (CMC) A de viscosité comprise entre 50 et 200 mPa.s mesurée dans une solution aqueuse à 4 % et à 25 °C.

La teneur en matière sèche de la sauce de couchage est de l'ordre de 65,8 % et le pH est de l'ordre de 8,6 par ajustement avec une solution aqueuse d'hydroxyde de sodium.

### Essai n° 16 :

Cet essai illustre l'art antérieur et met en oeuvre une carboxyméthylcellulose (CMC) A de viscosité comprise entre 50 et 200 mPa.s mesurée dans une solution aqueuse à 4 % et à 25°C.

La teneur en matière sèche de la sauce de couchage est de l'ordre de 66,2 % et le pH est de l'ordre de 8,6 par ajustement avec une solution aqueuse d'hydroxyde de sodium.

### Essai n° 17 :

Cet essai illustre l'art antérieur et met en oeuvre une carboxyméthylcellulose (CMC) B de viscosité comprise entre 20 et 50 mPa.s mesurée dans une solution aqueuse à 4 % et à 25°C.

La teneur en matière sèche de la sauce de couchage est de l'ordre de 66,0 % et le pH est de l'ordre de 8,6 par ajustement avec une solution aqueuse d'hydroxyde de sodium.

### Essai n° 18 :

Cet essai illustre l'art antérieur et met en oeuvre une carboxyméthylcellulose (CMC) C de viscosité comprise entre 200 et 500 mPa.s mesurée dans une solution aqueuse à 4 % et à 25°C.

La teneur en matière sèche de la sauce de couchage est de l'ordre de 66,1 % et le pH est de l'ordre de 8,6 par ajustement avec une solution aqueuse d'hydroxyde de sodium.

### Essai n° 19 :

Cet essai illustre l'art antérieur et met en oeuvre un agent rétenteur d'eau de l'art antérieur composé, en pourcentage massique en monomère, de 37 % d'acide méthacrylique et 63 % d'acrylate d'éthyle.

La teneur en matière sèche de la sauce de couchage est de l'ordre de 66,0 % et le pH est de l'ordre de 8,6 par ajustement avec une solution aqueuse d'hydroxyde de sodium.

### Essai n° 20 :

Cet essai illustre l'invention et met en oeuvre un agent utilisé selon l'invention et composé de :
- 40,6 % en poids de styrène,
- 44,1 % en poids d'acide méthacrylique,
- 15,3 % en poids d'acrylate de butyle.

La teneur en matière sèche de la sauce de couchage est de l'ordre de 66,2 % et le pH est de l'ordre de 8,6 par ajustement avec une solution aqueuse d'hydroxyde de sodium.

### Essai n° 21 :

Cet essai illustre l'invention et met en oeuvre un agent utilisé selon l'invention et composé de :
- 40,6 % en poids de méthacrylate de méthyle,
- 44,1 % en poids d'acide méthacrylique,
- 15,3 % en poids d'acrylate de butyle.

La teneur en matière sèche de la sauce de couchage est de l'ordre de 65,9 % et le pH est de l'ordre de 8,6 par ajustement avec une solution aqueuse d'hydroxyde de sodium.

### Essai n° 22 :

Cet essai illustre l'invention et met en oeuvre un agent utilisé selon l'invention et composé de :
- 30,6 % en poids de styrène,
- 44,1 % en poids d'acide méthacrylique,
- 15,3 % en poids d'acrylate de butyle,
- 10,0 % en poids de méthacrylate de tristyrylphénol oxyéthylé par 2 moles d'oxyde d'éthylène.

La teneur en matière sèche de la sauce de couchage est de l'ordre de 66,0 % et le pH est de l'ordre de 8,6 par ajustement avec une solution aqueuse d'hydroxyde de sodium.

### Essai n° 23 :

Cet essai illustre l'invention et met en oeuvre un agent utilisé selon l'invention et composé de :
- 31,0 % en poids de styrène,
- 53,7 % en poids d'acide méthacrylique,
- 15,3 % en poids d'acrylate de butyle.

La teneur en matière sèche de la sauce de couchage est de l'ordre de 65,8 % et le pH est de l'ordre de 8,6 par ajustement avec une solution aqueuse d'hydroxyde de sodium.

### Essai n° 24 :

Cet essai illustre l'invention et met en oeuvre un agent utilisé selon l'invention et composé de :
- 39,7 % en poids de styrène,
- 43,1 % en poids d'acide méthacrylique,
- 15,0 % en poids d'acrylate de butyle,
- 2,2 % en poids de diméthacrylate d'éthylène glycol.

La teneur en matière sèche de la sauce de couchage est de l'ordre de 66,0 % et le pH est de l'ordre de 8,6 par ajustement avec une solution aqueuse d'hydroxyde de sodium.

### Essai n° 25 :

Cet essai illustre l'invention et met en oeuvre un agent utilisé selon l'invention et composé de :
- 40,6 % en poids de styrène,
- 30,8 % en poids d'acide méthacrylique,
- 13,3 % en poids d'acide acrylique,
- 15,3 % en poids d'acrylate de butyle.

La teneur en matière sèche de la sauce de couchage est de l'ordre de 66,1 % et le pH est de l'ordre de 8,5 par ajustement avec une solution aqueuse d'hydroxyde de sodium.

### Essai n° 26 :

Cet essai illustre l'invention et met en oeuvre un agent utilisé selon l'invention et composé de :
- 40,6 % en poids de styrène,
- 35,2 % en poids d'acide méthacrylique,
- 15,3 % en poids d'acrylate de butyle,
- 8,9 % en poids de méthacrylate d'éthylène glycol.

La teneur en matière sèche de la sauce de couchage est de l'ordre de 65,9 % et le pH est de l'ordre de 8,6 par ajustement avec une solution aqueuse d'hydroxyde de sodium.

### Essai n° 27 :

Cet essai illustre l'invention et met en oeuvre un agent utilisé selon l'invention et composé de :
- 39,7 % en poids de styrène,
- 43,1 % en poids d'acide méthacrylique,
- 15,0 % en poids d'acrylate de butylé,
- 2,2 % en poids de trivinyl cyclohexane.

La teneur en matière sèche de la sauce de couchage est de l'ordre de 66,0 % et le pH est de l'ordre de 8,6 par ajustement avec une solution aqueuse d'hydroxyde de sodium.

### Essai n° 28 :

Cet essai illustre l'invention et met en oeuvre un agent utilisé selon l'invention et composé de :
- 40,1 % en poids de styrène,
- 43,5 % en poids d'acide méthacrylique,
- 13,1 % en poids d'acrylate de butyle,
- 1,3 % en poids de diméthacrylate d'éthylène glycol.

La teneur en matière sèche de la sauce de couchage est de l'ordre de 65,6 % et le pH est de l'ordre de 8,6 parajustcment avec une solution aqueuse d'hydroxyde de sodium.

### Essai n° 29:

Cet essai illustre l'invention et met en oeuvre un agent utilisé selon l'invention et composé de :
- 30,0 % en poids de styrène,
- 60,0 % en poids d'acide méthacrylique,
- 10,0 % en poids d'acrylate de butyle.

La teneur en matière sèche de la sauce de couchage est de l'ordre de 65,8 % et le pH est de l'ordre de 8,6 par ajustement avec une solution aqueuse d'hydroxyde de sodium.

Les résultats de la mesure de rétention d'eau obtenus selon la méthode décrite plus haut dans la description sont rassemblés dans le tableau 2 ci-après.

Figurent également dans le tableau 2, les résultats des mesures de viscosité Brookfield déterminées à 10 et 100 tours par minute à 25°C à l'aide d'un viscosimètre Brookfield de type DV-1 équipé du mobile adéquat.

La lecture du tableau 2 permet de mettre en évidence d'une part que, par rapport à un couple de viscosité et de rétention d'eau, dit ici standard, et représenté par l'essai n° 15, l'art antérieur ne permet de baisser (essais n° 16 et n° 17) ou d'élever (essais n° 18 et n° 19) la viscosité et la rétention d'eau que de façon concomitante.

D'autre part ce tableau 2 permet de mettre en évidence que, par rapport à un couple de viscosité et de rétention d'eau, dit ici standard, et représenté par l'essai n° 15 de l'art antérieur, l'objet de l'invention représenté par les essais n° 21, 22, 23, 24, 25 et 29 permet d'obtenir des rétentions d'eau supérieures ou égales au standard avec des viscosités correspondantes inférieures à celles de l'art antérieur.

Les essais n° 20 et 28 montrent qu'une rétention d'eau légèrement inférieure à celle du standard est obtenue pour une viscosité très sensiblement inférieure à celle du standard de l'art antérieur.

### EXEMPLE 3 :

Cet exemple concerne la mise en oeuvre de diverses quantités d'agents utilisés selon l'invention par la détermination des différentes valeurs de viscosité Brookfield et de rétention d'eau d'une sauce de couchage 100 % carbonate de calcium qui est composés de :
- 100 parties, exprimées en matière sèche, d'une suspension aqueuse de carbonate de calcium commercialisée par la société Omya sous le nom de « HYDROCARB™ 90 OG 75 %»,
- 12 parties, exprimées en matière sèche, d'un latex styrène-butadiène commercialisé par la société DOW sous le nom de « DL 950 »
- la quantité, exprimée en matière sèche, de l'agent rétenteur d'eau à tester.

### Essai n° 30:

Cet essai illustre l'art antérieur et met en oeuvre 0,1 partie, exprimée en matière sèche, d'une carboxyméthylcellulose (CMC) A de viscosité comprise entre 50 et 200 mPa.s mesurée dans une solution aqueuse à 4 % et à 25°C.

La teneur en matière sèche de la sauce de couchage est de l'ordre de 66,1 % et le pH est de l'ordre de 8,6 par ajustement avec une solution aqueuse d'hydroxyde de sodium.

### Essai n° 31 :

Cet essai illustre l'art antérieur et met cn oeuvre 1,0 partie, exprimée en matière sèche, d'une carboxyméthylcellulose (CMC) A de viscosité comprise entre 50 et 200 mPa.s mesurée dans une solution aqueuse à 4 % et à 25°C.

La teneur en matière sèche de la sauce de couchage est de l'ordre de 66.1 % et le pH est de l'ordre de 8,6 par ajustement avec une solution aqueuse d'hydroxyde de sodium.

### Essai n° 32 :

Cet essai illustre l'invention et met en oeuvre 0,1 partie, exprimée en matière sèche, d'un agent utilisé selon l'invention et composé de :
- 40,3 % en poids de styrène,
- 31,0 % en poids d'acide méthacrylique,
- 13,3 % en poids d'acide acrylique,
- 15,4 % en poids d'acrylate de butyle.

La teneur en matière sèche de la sauce de couchage est de l'ordre de 66,2 % et le pH est de l'ordre de 8,6 pan ajustement avec une solution aqueuse d'hydroxyde de sodium.

### Essai n° 33 :

Cet essai illustre l'invention et met en oeuvre 1,0 partie, exprimée en madère sèche, du même agent que celui de l'essai précédent.

La teneur en matière sèche de la sauce de couchage est de l'ordre de 66,0 % et le pH est de l'ordre de 8,6 par ajustement avec une solution aqueuse d'hydroxyde de sodium.

Les résultats de la mesure de rétention d'eau obtenus selon la méthode décrite plus haut dans la description sont rassemblés dans le tableau 3 ci-après.

Figurent également dans le tableau 3, les résultats des mesures de viscosité Brookfield déterminées à 10 et 100 tours par minute à 25°C à l'aide d'un viscosimètre Brookfield de type DV-1 équipé du mobile adéquat.

**TABLEAU 3**

| | | Art antérieur | | Invention | |
|---|---|---|---|---|---|
| **Essai n°** | | **30** | **31** | **32** | **33** |
| Charge : CaCO3 (sec) | | 100 | 100 | 100 | 100 |
| Liant : latex styrène butadiène (sec) | | 12 | 12 | 12 | 12 |
| Additif (sec) : CMC | | 0,1 | 1 | - | - |
| Copolymère essai n° 32 | | - | - | 0.1 | 1 |
| | | | | | |
| pH | | 8,6 | 8,6 | 8,6 | 8,6 |
| Extrait sec | % | 66,1 | 66,1 | 66,2 | 66,0 |
| Viscosités Brookfield | 10 tr/mim | 2020 | 14700 | 1090 | 1700 |
| mPa.s | 100 tr/min | 480 | 2250 | 290 | 530 |
| Rétention d'eau (ml) | Vol en 20 min | 11,0 | 5,8 | 11,0 | 6,2 |

La lecture du tableau 3 illustre l'obtention de sauce de couchage selon l'invention contenant 0,1 % à 2,0 % en poids sec, par rapport au poids sec des charges, de l'agent selon l'invention.

## Revendications

1. Utilisation, pour la fabrication.des sauces de couchage papetières, d'un copolymère comme agent permettant de régler simultanément la rétention d'eau de la sauce de couchage et sa viscosité Brookfield **caractérisée en ce que** ledit copolymère est hydrosoluble en milieu neutre ou alcalin et **en ce qu'**il consiste en copolymères composés de :
A) 25 % à 45 % en poids de motifs monomères dont l'homopolymère a une Tg > 90 °C
B) 30 % à 65 % en poids de motifs monomères anioniques.
C) 0 % à 30 % en poids de motifs monomères non ioniques autres que les monomères A)
D) 0 % à 5 % en poids de motifs monomères réticulants.

2. Utilisation, pour la fabrication des sauces de couchage papetières, d'un copolymère selon la revendication 1 **caractérisée en ce que** ledit copolymère est hydrosoluble en milieu neutre ou alcalin et **en ce qu'**il consiste en copolymères composés de :
A) 25 % à 45 % en poids de motifs monomères choisis parmi le styrène, l'α-méthylstyrène et leurs dérivés ou encore parmi le méthacrylate de méthyle
B) 30 % à 65 % en poids de motifs monomères anioniques choisis parmi l'acide acrylique ou l'acide méthacrylique ou leurs mélanges et éventuellement choisi parmi :
- l'acide acrylamido méthyl propane sulfonique ou AMPS,
- les phosphates ou sulfates ou phosphonates ou sulfonates de (méth)acrylate d'éthylène glycol ou de propylène glycol,
- le métallylsulfonate (MTAS) ou l'allylsulfonate de sodium,
- l'acide itaconique,
- le styrène sulfonate de sodium,
- l'anhydride tétrahydrophtalique.
C) 0 % à 30 % en poids de motifs monomères non ioniques autres que les monomères A) choisis parmi les esters ou éthers d'acide acrylique ou méthacrylique, les monomères oxyalkylés à insaturation éthylénique terminés par une chaîne, linéaire ou ramifiée telle que les groupes linéaires ou ramifiés alkyle, aryle, alkylaryle, arylalkyle ayant 1 à 50 atomes de carbone et notamment les groupes di-, tri- et tétrastyrylphénol, les nonylsphénols ou encore choisis parmi les esters vinyliques, les éthers allyliques ou encore le diisobutylène, la vinylpyrrolidone, la vinylcaprolactame, l'acrylonitrile, les insaturés uréthannes, les acrylamide et méthacrylamide substitués ou non,
D) 0 % à 5 % en poids de motifs monomères réticulants choisis parmi les monomères possédant au moins deux insaturations éthyléniques.

3. Utilisation, pour la fabrication des sauces de couchage papetières, d'un copolymère selon la revendication 2 **caractérisée en ce que** ledit copolymère est hydrosoluble en milieu neutre ou alcalin et **en ce qu'**il consiste en copolymères composés de :
A) 25 % à 45 % en poids de motifs monomères choisis parmi le styrène, l'α-méthylstyrène et leurs dérivés ou encore parmi le méthacrylate de méthyle
B) 30 % à 65 % en poids de motifs monomères anioniques choisis parmi l'acide acrylique ou l'acide méthacrylique ou leurs mélanges et éventuellement choisi parmi :
- l'acide acrylamido méthyl propane sulfonique ou AMPS,
- les phosphates ou sulfates ou phosphonates ou sulfonates de (méth)actylate d'éthylène glycol ou de propylène glycol,
- le méthallylsulfonate (MTAS) ou l'allylsulfonate de sodium,
- l'acide itacunique,
- le styrène sulfonate de sodium,
- l'anhydride tétrahydrophtalique.
C) 0 % à 30 % en poids de motifs monomères non ioniques autres que les monomères A) choisis d'une manière plus particulière parmi les acrylates ou méthacrylates de méthyle, éthyle, butyle, 2-éthyl-hexyle, d'éthylène ou propylène glycol, les acrylates ou méthacrylates oxyéthylés terminés par une chaîne, linéaire ou ramifiée telle que les groupes linéaires ou ramifiés alkyle, aryle, alkylaryle, arylalkyle ayant 1 à 50 atomes de carbone et notamment les groupes di-, tri- et tétrastyrylphénol, les nonylsphénols, ou encore plus particulièrement choisis parmi l'acétate de vinyle, les éthers allyliques ou encore le diisobutylène, la vinylpyrrolidone, la vinylcaprolactame, l'acrylonitrile, les acryluréthannes, les méthacryluréthannes, l'α-α' diméthyl-m-isopropénylbenzyl uréthanne, l'allyluréthanne, les acrylamide et méthacrylamide substitués ou non,
D) 0 % à 5 % en poids de motifs monomères possédant au moins deux insaturations éthyléniques choisis dans le groupe constitué par le diméthacrylate d'éthylène glycol, le triméthylolpropanetriacrylate, l'acrylate d'allyle, les maléates d'allyle, le méthylène-bis-acrylamide, le méthylène-bis-méthacrylamide, le tétrallyloxyéthane, les triallylcyanurates, le trivinylcyclohexane, les éthers allyliques obtenus à partir de polyols tels que le pentaérythritol, le sorbitol, le sucrose ou autres.

4. Sauce de couchage papetière **caractérisée en ce qu'**elle contient, outre les additifs usuels, le copolymère employé selon l'une quelconque des revendications 1 à 3.

5. Sauce de couchage papetière selon la revendication 4 **caractérisée en ce qu'**elle contient, outre les additifs usuels, 0,1 % à 2,0 % en poids sec et préférentiellement 0,5 % à 1,0 % en poids sec, par rapport au poids sec des charges, du copolymère employé selon l'une quelconque des revendications 1 à 3.

6. Sauce de couchage papetière selon la revendication 4 ou 5 **caractérisée en ce que** sa rétention d'eau et sa viscosité Brookfield sont réglées simultanément.

7. Papier et carton couché avec la sauce de couchage selon l'une quelconque des revendications 4 à 6.

## Patentansprüche

1. Verwendung eines Copolymers zur Herstellung von Papierstreichmassen als Mittel, das die gleichzeitige Einstellung des Wasserrückhaltevermögens der Streichmasse und ihrer Brookfield-Viskosität gestattet, **dadurch gekennzeichnet, dass** das Copolymer in neutralem oder alkalischem Medium wasserlöslich ist und dass es aus Copolymeren besteht, bestehend aus:
A) 25 bis 45 Gew.-% Monomereinheiten, deren Homopolymer eine Tg > 90°C aufweist,
B) 30 bis 65 Gew.-% anionischen Monomereinheiten,
C) 0 bis 30 Gew.-% nichtionischen Monomereinheiten, die von den Monomeren A) verschieden sind,
D) 0 bis 5 Gew.-% vernetzenden Monomereinheiten.

2. Verwendung eines Copolymers nach Anspruch 1 zur Herstellung von Papierstreichmassen, **dadurch gekennzeichnet, dass** das Copolymer in neutralem oder alkalischem Medium wasserlöslich ist und dass es aus Copolymeren besteht, bestehend aus:
A) 25 bis 45 Gew.-% Monomereinheiten, die aus Styrol, **α**-Methylstyrol und ihren Derivaten oder auch aus Methylmethacrylat ausgewählt sind,
B) 30 bis 65 Gew.-% anionischen Monomereinhelten, die aus Acrylsäure oder Methacrylsäure und ihren Gemischen ausgewählt sind und gegebenenfalls ausgewählt sind aus:
- Acrylamidomethylpropansulfonsäure oder AMPS,
- den Phosphaten oder Sulfaten oder Phosphonaten oder Sulfonaten von Ethylenglycol- oder Propylenglycol(meth)acrylat,
- Natriummethallylsulfonat (MTAS) oder Natriumallylsulfonat,
- Itaconsäure,
- Natriumstyrolsulfonat,
- Tetrahydrophthalsäureanhydrid,
C) 0 bis 30 Gew.-% nichtionischen Monomereinheiten, die von den Monomeren A) verschieden sind, die aus den Estern oder Ethern von Acryl- oder Methacrylsäure, alkoxylierten Monomeren mit ethylenischer Ungesättigtheit und einer endständigen, geraden oder verzweigten Kette, wie gerade oder verzweigte Alkyl-, Aryl-, Alkylaryl-, Arylalkylgruppen mit 1 bis 50 Kohlenstoffatomen, und insbesondere den Di-, Tri- und Tetrastyrylphenolgruppen, den Nonylphenolen ausgewählt sind oder auch aus Vinylestem, Allylethem oder auch Diisobutylen, Vinylpyrrolidon, Vinylcaprolactam, Acrylnitril, ungesättigten Urethanverbindungen, substituiertem oder unsubstituiertem Acrylamid und Methacrylamid ausgewählt sind,
D) 0 bis 5 Gew.-% vernetzenden Momomereinheiten, die aus den Monomeren ausgewählt sind, die mindestens zwei ethylenische Ungesättigtheiten besitzen.

3. Verwendung eines Copolymers nach Anspruch 2 zur Herstellung von Papierstreichmassen, **dadurch gekennzeichnet, dass** das Copolymer in neutralem oder alkalischem Medium wasserlöslich ist und dass es aus Copolymeren besteht, bestehend aus:
A) 25 bis 45 Gew.-% Monomereinheiten, die aus Styrol, α-Methylstyrol und ihren Derivaten oder auch aus Methylmethacrylat ausgewählt sind,
B) 30 bis 65 Gew.-% anionischen Monomereinheiten, die aus Acrylsäure oder Methacrylsäure oder ihren Gemischen ausgewählt sind und gegebenenfalls ausgewählt sind aus:
- Acrylamidomethylpropansulfonsäure oder AMPS,
- den Phosphaten oder Sulfaten oder Phosphonaten oder Sulfonaten von Ethylenglycol- oder Propylenglycol(meth)acrylat,
- Natriummethallylsulfonat (MTAS) oder Natriumallylsulfonat,
- Itaconsäure,
- Natriumstyrolsulfonat,
- Tetrahydrophthalsäureanhydrid,
C) 0 bis 30 Gew.-% nichtionischen Monomereinheiten, die von den Monomeren A) verschieden sind, die ganz besonders aus Methyl-, Ethyl-, Butyl-, 2-Ethylhexyl-, Ethylen- oder Propylenglycolacrylaten oder -methacrylaten, Ethoxyacrylaten oder -methacrylaten mit einer endständigen, geraden oder verzweigten Kette, wie gerade oder verzweigte Alkyl-, Aryl-, Alkylaryl-, Arylalkylgruppen mit 1 bis 50 Kohlenstoffatomen, und insbesondere den Di-, Tri- und Tetrastyrylphenolgruppen, den Nonylphenolen ausgewählt sind oder auch ganz besonders aus Vinylacetat, Allylethern oder auch Diisobutylen, Vinylpyrrolidon, Vinylcaprolactam, Acrylnitril, Acrylurethanen, Methacrylurethanen, α,α'-Dimethyl-m-isopropenylbenzylurethan, Allylurethan, substituiertem oder unsubstituiertem Acrylamid und Methacrylamid ausgewählt sind,
D) 0 bis 5 Gew.-% Monomereinheiten, die mindestens zwei ethylenische Ungesättigtheiten besitzen und aus der Gruppe ausgewählt sind, bestehend aus Ethylenglycoldimethacrylat, Trimethylolpropantriacrylat, Allylacrylat, Allylmalcaten, Methylenbisacrylamid, Methylenbismethacrylamid, Tetraallyloxyethan, Triallylcyanuraten, Trivinylcyclohexan Allylethem, die aus Polyolen, wie Pentaerythritol, Sorbitol, Saccharose oder anderen, erhalten werden.

4. Papierstreichmasse, **dadurch gekennzeichnet, dass** sie außer den üblichen Additiven das gemäß einem der Ansprüche 1 bis 3 eingesetzte Copolymer enthält.

5. Papierstreichmasse nach Anspruch 4, **dadurch gekennzeichnet, dass** sie außer den üblichen Additiven 0,1% bis 2.0% Trockengewicht und vorzugsweise 0,5% bis 1,0% Trockengewicht, bezogen auf das Trockengewicht der Füllstoffe, des gemäß einem der Ansprüche 1 bis 3 eingesetzten Copolymers enthält.

6. Papierstreichmasse nach Anspruch 4 oder 5, **dadurch gekennzeichnet, dass** ihre Wasserrückhaltung und ihre Brookfield-Viskosität gleichzeitig eingestellt werden.

7. Papier und Pappe, die mit der Streichmasse nach einem der Ansprüche 4 bis 6 beschichtet sind.

## Claims

1. Use, for the manufacture of paper coating colours, of a copolymer as an agent permitting simultaneous adjustment of the water retention of the coating colours and its Brookfield viscosity, **characterised by** the fact that the said copolymer is water-soluble in a neutral or alkaline medium and by the fact that it consists of copolymers composed of:
A) 25% to 45% by weight of monomer structures, the homopolymer of which has a Tg > 90°C.
B) 30% to 65% by weight of anionic monomer structures.
C) 0% to 30% by weight of non-ionic monomer structures other than monomers A).
D) 0% to 5% by weight of cross-linking monomer structures.

2. Use, for the manufacture of paper coating colours, of a copolymer according to claim 1, **characterised by** the fact that the said copolymer is water-soluble in a neutral or alkaline medium and by the fact that it consists of copolymers composed of:
A) 25% to 45% by weight of monomer structures selected from styrene, α-methylstyrene and their derivatives or from methyl methacrylate.
B) 30% to 65% by weight of anionic monomer structures selected from acrylic acid or methacrylic acid or their mixtures and optionally selected from:
- acrylamido methyl propane sulphonic acid or AMPS,
- the phosphates or sulphates or phosphonates or sulphonates of ethylene glycol or propylene glycol (meth)acrylate,
- sodium methallyl sulphonate (MTAS) or allyl sulphonate,
- itaconic acid,
- sodium styrene sulphonate,
- tetrahydrophthalic anhydride.
C) 0% to 30% by weight of non-ionic monomer structures other than monomers A) selected from the esters or ethers of acrylic or methacrylic acid, ethylenically unsaturated oxyalkylated monomers terminated by a linear or branched chain, such as linear or branched alkyl, aryl, alkylaryl and arylalkyl groups having 1 to 50 carbon atoms and in particular di-, tri, and tetrastyrylphenol groups, and nonylsphenols or selected from vinyl esters, allyl ethers, or diisobutylene, vinylpyrrolidone, vinylcaprolactam, acrylonitrile, unsaturated urethanes, acrylamides and methacrylamides substituted or not,
D) 0% to 5% by weight of cross-linking monomer structures selected from monomers having at least two ethylenic unsaturations.

3. Use, for the manufacture of paper coating colours, of a copolymer according to claim 2, **characterised by** the fact that the said copolymer is water-soluble in a neutral or alkaline medium and by the fact that it consists of copolymers composed of:
A) 25% to 45% by weight of monomer structures selected from styrene, α-methylstyrene and their derivatives or from methyl methacrylate.
B) 30% to 65% by weight of anionic monomer structures selected from acrylic acid or methacrylic acid and their mixtures and optionally selected from:
- acrylamido methyl propane sulphonic acid or AMPS,
- the phosphates or sulphates or phosphonates or sulphonates of ethylene glycol or propylene glycol (meth) acrylate,
- sodium methallyl sulphonate (MTAS) or allyl sulphonate,
- itaconic acid,
- sodium styrene sulphonate,
- tetrahydrophthalic anhydride.
C) 0% to 30% by weight of non-ionic monomer structures other than monomers A) selected more particularly from methyl, ethyl, butyl, 2-ethylhexyl, ethylene, or propylene glycol acrylates or methacrylates, oxyethylated acrylates or methacrylates terminated by a linear or branched chain such as linear or branched alkyl, aryl, alkylaryl and arylalkyl groups having 1 to 50 carbon atoms and in particular di-, tri, and tetrastyrylphenol groups, and nonylsphenols, or more particularly selected from vinyl acetate, allyl ethers, or diisobutylene, vinylpyrrolidone, vinylcaprolactam, acrylonitrile, acrylurethanes, methacrylurethanes, α-α'-dimethyl-m-isopropenylbenzyl urethane, allylurethane, acrylamides and methacrylamides substituted or not,
D) 0% to 5% by weight of monomer structures having at least two ethylenic unsaturations selected from the group formed of ethylene glycol dimethacrylate, trimethylol propane triacrylate, allyl acrylate, allyl maleates, methylene-bis-acrylamide, methylene-bismethacrylamide, tetrallyloxyethane, triallylcyanurates, trivinylcyclohexane, and allyl ethers obtained from polyols such as pentaerythritol, sorbitol, sugar, or others.

4. Paper coating colour **characterised by** the fact that it contains, in addition to the usual additives, the copolymer used in accordance with any one of claims 1 to 3.

5. Paper coating colour according to claim 4, **characterised by** the fact that it contains, in addition to the usual additives, 0.1% to 2.0% by dry weight and preferably 0.5% to 1.0% by dry weight, relative to the dry weight of the loading, of the copolymer used in accordance with any one of claims 1 to 3.

6. Paper coating colour according to claim 4 or 5, **characterised by** the fact that its water retention and its Brookfield viscosity are simultaneously adjusted.

7. Paper and board coated with the coating colour according to any one of claims 4 to 6.
